# EUROPÄISCHE PATENTSCHRIFT

(11) **EP 0 016 961 B1**
(45) Veröffentlichungstag und Bekanntmachung des Hinweises auf die Patenterteilung: **08.02.1984**
(21) Anmeldenummer: 80100955.6
(22) Anmeldetag: 26.02.1980
(51) Int. Cl.: C22C 1/04, C22C 1/10, C22C 9/00, H01L 39/12

(54) **Verfahren zur pulvermetallurgischen Herstellung eines supraleitenden Faserverbundmaterials**
Powder-metallurgical process for producing a superconducting-fibre composite material
Procédé de fabrication d'un matériau composite à base de fibres supraconductrices par métallurgie des poudres

(30) Priorität: 09.03.1979 DE 2909290
(43) Veröffentlichungstag der Anmeldung: 15.10.1980
(73) Patentinhaber: Bergmann, Hans Wilhelm, Prof. Dr., W-8501 Eckental Brand (DE); Bormann, Rüdiger, Dr., D-3400 Göttingen (DE); Freyhardt, Herbert C., Prof.Dr., D-3400 Göttingen (DE); Mordike, Barry Leslie, Prof. Dr., D-37520 Osterode (DE)
(72) Erfinder: Bergmann, Hans Wilhelm, Prof. Dr., W-8501 Eckental Brand (DE); Bormann, Rüdiger, Dr., D-3400 Göttingen (DE); Freyhardt, Herbert C., Prof.Dr., D-3400 Göttingen (DE); Mordike, Barry Leslie, Prof. Dr., D-37520 Osterode (DE)
(74) Vertreter: Mehl, Ernst, Dipl.-Ing.

## Beschreibung

Die Erfindung bezieht sich auf ein Verfahren zur pulvermetallurgischen Herstellung eines in mindestens einer Dimension verformten supraleitenden Faserverbundmaterials aus mindestens zwei Ausgangspulverkomponenten, von denen mindestens eine im Volumen oder an der Oberfläche mit Sauerstoff oder einer Sauerstoffverbindung verunreinigt ist, und wobei als mindestens eine Ausgangspulverkomponente ein kubisch raumzentriertes Metall, insbesondere Niob oder Vanadium, eingesetzt wird.

Ein derartiges Verfahren ist aus der Veröffentlichung "Zeitschrift für Metallkunde", Band 65 (Mai 1974), Heft 5, Seiten 395 und 396 bekannt.

Im allgemeinen werden bei der pulvermetallurgischen Herstellung von Verbundmaterialien zwei Ausgangspulverkomponenten, vorzugsweise zwei Metallpulver, gemischt, verdichtet, stranggepreßt und durch eine Verformung zu Drähten ausgezogen. Auf diese Weise entsteht ein Verbundmaterial, in dem die Ausgangspulverteilchen zu Fasern ausgezogen sind. Dieser Faserverbund ist in zwei Dimensionen verformt. Bei einer Verformung des Verbundmaterials nur in einer Dimension werden die Pulverteilchen zu nicht zusammenhängenden Bändern ausgezogen. Bei der Herstellung dieser Verbundmaterialien werden die beiden Ausgangspulverkomponenten im allgemeinen vermischt, kompaktiert, gesintert und dann anschließend dem Verformungsprozeß unterworfen, bei dem die Pulverkörner zu langen Fasern ausgezogen werden. Speziell bei kleinen Pulverkorngrößen (kleiner gleich 40pm) der Ausgangspulverkomponenten ist jedoch durch Reaktion mit Luftsauerstoff und/oder schon während des Herstellungsprozesses des Pulvers Sauerstoff im Volumen interstitiell gelöst und/oder an der Oberfläche als entsprechendes Oxid gebunden. Der interstitiell gelöste Sauerstoff erhöht sowohl die Härte des Pulvers der Ausgangspulverkomponente als auch die kritische Temperatur des Duktil-Spröd-Überganges. Dies hat zur Folge, daß ein durch einen Sintervorgang pulvermetallurgisch hergestelltes mehrphasiges Gefüge während einer Kaltverformung nicht in die gewünschte Faserstruktur überführt werden kann, weil die gehärteten Ausgangspulverkomponenten diese Verformung nicht im gewünschten Maße zulassen und praktisch als unverformte Teilchen bzw. als mehrfach zerrissene Faserstücke in der anderen Ausgangspulverkomponente vorliegen. Die mechanischen Eigenschaften eines solchen Verbundmaterials sind ungünstig, d.h. insbesondere die Zerreißspannung ist niedrig (W. D. Jones "Fundamental Principles of Powder Metallurgy", Arnold, London. 1960; Metallische Verbundwerkstoffe, Festschrift der Fa. G. Rau, Pforzheim, 1977; Serie der Powder Metallurgy Joint Group of the Iron and Steel Institute and the Institute of Metalls, London).

Diese Schwierigkeiten treten auch bei dem in der genannten Veröffentlichung "Zeitschrift für Metallkunde" beschriebenen Verfahren auf. Auch bei diesem Verfahren, bei dem Niob- und Kupfer-Pulver als Ausgangskomponenten dienen, wird die unerwünschte Verunreinigung mit Sauerstoff beobachtet. Um die damit verbundene Erhöhung der Härte der Niob-Pulverkomponente auszugleichen, ist vorgeschlagen worden, statt des Kupfer-Pulvers ein Pulver einer Kupfer-Legierung mit entsprechender Härte zu verwenden.

Eine weitere Möglichkeit ist, die Sauerstoffverunreinigung rückgängig zu machen. So ist bereits versucht worden, durch eine Reduktion mit Wasserstoff die mit Sauerstoff verunreinigte kubisch raumzentrierte Ausgangspulverkomponente, in Sonderheit Niob, bei Temperaturen um 1000°C zu reinigen. Da jedoch die freien Bindungsenthalpien für interstitiell gelösten Sauerstoff und/oder für das entsprechende Oxid speziell bei Übergangsmetallen über 100 (kcal/g-Atom Sauerstoff), (bei 25°C) betragen können, hat eine Reduktion des Metalles mit Wasserstoff, Kohlenmonoxid und ähnlichem bei Temperaturen bis 1000°C keinen Erfolg (E. Fromm und E. Gebhardt "Gase und Kohlenstoff in Metallen, reine und angewandte Metallkunde in Einzeldarstellungen, Band 26, Springer Verlag, Berlin, 1976).

Aus der DE-A-2 360 129 ist ein weiteres Verfahren zur pulvermetallurgischen Herstellung duktiler supraleitender Verbindungen vom Typ A₃B bekannt. Bei diesem Verfahren wird von einer Legierung von Niob oder Vanadium als Komponente A mit einem Basismetall wie z.B. Kupfer sowie von einer Legierung des Basismetalls mit der restlichen Komponente B, z.B. Zinn, ausgegangen, die jeweils in Pulverform vorliegen.

Der Erfindung liegt die Aufgabe zugrunde, das Verfahren der eingangs beschriebenen Art so weiterzubilden, daß damit ein duktiles supraleitendes Faserverbundmaterial herstellbar ist. Dabei soll insbesondere die Duktilität der Ausgangspulverkomponenten auf einfache Weise aneinander angeglichen werden.

Erfindungsgemäß wird dies dadurch erreicht, daß den Ausgangspulverkomponenten eine oder mehrere vergleichsweise unedlere Zusatzkomponenten mit einer vergleichsweise größeren Bindungsenthalpie für den Sauerstoff in Pulverform oder als Legierungszusatz zu einer oder mehreren Ausgangspulverkomponenten hinzugefügt und der Sauerstoff durch eine innere Festkörperreduktion an diese Zusatzkomponente gebunden wird.

Die Erfindung wendet sich damit vom Stand der Technik ab, gemäß welchem immer versucht worden war, den Sauerstoff aus dem Verbundmaterial herauszuholen bzw. die Diffusion von weiterem Sauerstoff während der einzelnen Verarbeitungsschritte möglichst zu unterbinden. Die Erfindung bindet den interstitiell gelösten Sauerstoff und/oder den an der Oberfläche adsorbierten Sauerstoff durch eine innere Festkörperreduktion an die Zusatzkomponente. Der Sauerstoff verbleibt dann in dem Verbundmaterial. Da der Sauerstoff nicht mehr interstitiell gelöst ist, kann er als ein Oxid der Zusatzkomponente sich nicht mehr nachteilig auf die Duktilität der Ausgangspulverkomponenten, insbesondere derjenigen mit dem kubisch raumzentrierten Gitter, auswirken. Durch die Zusatzkomponente, die eine vergleichsweise höhere Bindungsenthalpie zu dem Sauerstoff hat, ist eine erfolgreiche und vollständige Reinigung des oder der Ausgangspulverkomponenten von Sauerstoff möglich.

Die Festkörperreduktion wird in der Regel unter erhöhter Temperatur durchgeführt, wobei dieser Vorgang bei der Herstellung während der Glühbehandlung des Sinterns als innere Festkörperreduktion stattfindet. Dabei wird eine erneute Reaktion der gereinigten Ausgangspulverkomponenten mit Luftsauerstoff vermieden.

Durch dieses Verfahren ist es möglich, auch durch Sauerstoff gehärtete Ausgangspulverkomponenten zu verpressen und - nach der Festkörperreduktion - durch Kaltverformung in eine Faserstruktur zu überführen. Es können auch Zusatzkomponenten eingesetzt werden, die keine oder nur eine geringe Löslichkeit in der oder den Ausgangspulverkomponenten besitzen.

Die Zusatzkomponente wird mengenmäßig in einem geringen Anteil zugesetzt, wobei der Anteil zweckmäßig so gering ist, daß das Verbundmaterial nur unwesentlich dispersionsgehärtet wird. Die Festkörperreduktion wird im Volumen des Gemisches aus Ausgangspulverkomponenten und der Zusatzkomponente durchgeführt.

Das erfindungsgemäße Verfahren besticht in erster Linie durch die Einfachheit der Herstellung eines supraleitendes Faserverbundwerkstoffes, insbesondere mit hoher Dichte (extrem) dünner Fasern und einer damit verbundenen hohen Festigkeit. In Sonderheit trifft dies auf solche Materialien zu, die sich bislang aufgrund ihrer hohen Affinität zum Sauerstoff durch eine Verformung nicht in eine Faserstruktur überführen ließen.

Aus der FR-A-1 473 618 ist zwar ein Verfahren zur pulvermetallurgischen Herstellung eines Verbundmaterials bekannt, bei dem an eine Ausgangspulverkomponente gebundener Sauerstoff ebenfalls durch Zugabe eines bestimmten Zusatzstoffes von dieser Komponente abgezogen und an den Zusatzstoff gebunden wird. Diese Veröffentlichung beschäftigt sich jedoch ausschließlich mit Nickel-Chrom-Legierungen und deren Hochtemperatureigenschaften. Weder diese Materialien noch deren Eigenschaften spielen aber auf dem Gebiet der Supraleitungstechnik, auf dem das Verfahren nach der Erfindung liegt, eine Rolle. Beide Verfahren sind deshalb nicht ohne weiteres vergleichbar.

Erste erfolgreiche Anwendungen des Verfahrens nach der Erfindung führten zur Herstellung von supraleitenden Faserverbundmaterialien.

Als eine oder mehrere Zusatzkomponenten können Lanthan, ein Lanthanid, Kalzium, Beryllium, Magnesium, Lithium, Hafnium, Titan, Zirkon und/oder Aluminium eingesetzt werden. Besonders gute Arbeitsergebnisse werden erreicht, wenn als Ausgangspulverkomponenten Kupfer und das kubisch raumzentrierte Niob sowie als Zusatzkomponente 0,5 bis 2,0 Gew.% Aluminiumpulver eingesetzt werden. Hervorragende Eigenschaften wurden erzielt, wenn als Ausgangspulverkomponenten Kupfer und das kubisch raumzentrierte Vanadium sowie als Zusatzkomponente 2 bis 10 Gew.% Kupferkalziumpulver eingesetzt werden.

Die Erfindung wird an zwei Ausführungsbeispielen weiter erläutert:

### Beispiel 1

Es wird ein Niob-Kupfer-Faserverbundwerkstoff hergestellt. Dabei wird handelsübliches Niobpulver (Korngröße < 20 ,um) und Kupferpulver als Ausgangspulverkomponenten im Gewichtsverhältnis von 1:4 unter Zusatz von 0,5 bis 2,0 Gew.% Aluminiumpulver (Korngröße < 10,um) vermengt und bei ca. 1050°C stranggepreßt. Dabei reagiert das Aluminium mit dem pulvermetallurgisch eingebrachten Sauerstoff unter Bildung von AI_{z}0₃, wodurch die Mikrohärte Hᵥ des Niob-Pulvers von 3500 auf 1000 bis 1200 N/mm² erniedrigt wird. Überschüssiges Aluminium löst sich substitutionell in dem Kupfer. Dadurch wird die Härte und Duktilität des Niobs und des Kupfers aneinander angeglichen. Das Verbundmaterial kann anschließend durch eine Kaltverformung (Walzen, Hämmern, Drahtziehen) in eine bandförmige oder eine Faserstruktur überführt werden. Dabei werden je nach Pulvergröße und Verformungsgrad Faserdicken bis unter 100 nm erreicht. Ein Reißen der Fasern während der Verformung wird nicht beobachtet.

Statt des Aluminiumpulvers als Zusatzkomponente können aber auch Magnesiumpulver oder Kalzium-Legierungs-Pulver Verwendung finden.

### Beispiel 2

Es soll ein Vanadium-Kupfer-Faserverbundwerkstoff hergestellt werden. Hierbei wird Vanadiumpulver (Korngröße < ZO,um) mit Kupferpulver in Verhältnis von 1:2 vermengt und 2 bis 10 Gew.% Kupfer-Kalzium-Pulver beigefügt. Anschließend wird bei 1000°C stranggepreßt, wobei der Sauerstoffgehalt im Vanadium von ca. 3 at% auf weniger als 0,1 at% verringert wird. Nicht oxidiertes Kalzium wird als CugCa ausgeschieden. Die anschließende Verformung des Gefüges führt dann zu einem Vanadium-Kupfer-Faserverbunddraht.

Auch hier können als Zusatzkomponente Aluminium- und/oder Magnesiumpulver eingesetzt werden.

## Patentansprüche

1. Verfahren zur pulvermetallurgischen Herstellung eines in mindestens einer Dimension verformten supraleitenden Faserverbundmaterials aus mindestens zwei Ausgangspulverkomponenten, von denen mindestens eine im Volumen oder an der Oberfläche mit Sauerstoff oder einer Sauerstoffverbindung verunreinigt ist, und wobei als mindestens eine Ausgangspulverkomponente ein kubisch raumzentriertes Metall, insbesondere Niob oder Vanadium, eingesetzt wird, dadurch gekennzeichnet, daß den Ausgangspulverkomponenten eine oder mehrere vergleichsweise unedlere Zusatzkomponenten mit einer vergleichsweise größeren Bindungsenthalpie für den Sauerstoff in Pulverform oder als Legierungszusatz zu einer oder mehreren Ausgangspulverkomponenten hinzugefügt und der Sauerstoff durch eine innere Festkörperreduktion an diese Zusatzkomponente gebunden wird.

2. Verfahren nach Anspruch 1, dadurch gekennzeichnet, daß die Zusatzkomponente mengenmäßig in einem geringen Anteil zugesetzt wird.

3. Verfahren nach Anspruch 1 und 2, dadurch gekennzeichnet, daß die Festkörperreduktion im Volumen des Gemisches aus Ausgangspulverkomponenten und der Zusatzkomponente durchgeführt wird.

4. Verfahren nach Anspruch 1 bis 3, dadurch gekennzeichnet, daß als eine oder mehrere der Zusatzkomponenten Lanthan, ein Lanthanid, Kalzium, Beryllium, Magnesium, Lithium, Hafnium, Titan, Zirkon und/oder Aluminium eingesetzt werden.

5. Verfahren nach Anspruch 1 bis 3, dadurch gekennzeichnet, daß neben dem kubisch raumzentrierten Niob als weitere Ausgangspulverkomponente Kupfer sowie als Zusatzkomponente 0,5 bis 2,0 Gew.-% Aluminiumpulver eingesetzt werden.

6. Verfahren nach Anspruch 1 bis 3, dadurch gekennzeichnet, daß neben dem kubisch raumzentrierten Vanadium als weitere Ausgangspulverkomponente Kupfer sowie als Zusatzkomponente 2 bis 10 Gew.-% Kupferkalziumpulver eingesetzt werden.

## Revendications

1. Procédé de fabrication par métallurgie des poudres d'un matériau composite à base de fibres supraconductrices déformé au moins suivant une dimension, à partir d'au moins deux constituants pulvérulents de départ, dont l'un au moins est pollué dans le volume ou à la surface par de l'oxygène ou par un composé oxygéné, un métal cubique centré, notamment du niobium ou du vanadium, étant utilisé comme au moins l'un des constituants pulvérulents de départ, caractérisé en ce qu'il consiste à ajouter aux constituants pulvérulents de départ un ou plusieurs constituants d'addition comparativement non nobles, ayant une enthalpie de liaison pour l'oxygène comparativement plus grande, et se présentant sous la forme d'une poudre ou comme additif d'alliage à l'un ou à plusieurs des constituants pulvérulents de départ, et à fixer l'oxygène sur ce constituant d'addition par une réduction interne en phase solide.

2. Procédé suivant la revendication 1, caractérisé en ce qu'il consiste à ajouter le constituant d'addition quantitativement en une proportion moindre.

3. Procédé suivant la revendication 1 et 2, caractérisé en ce qu'il consiste à effectuer la réduction en phase solide dans le volume du mélange des constituants pulvérulents de départ et du constituant d'addition.

4. Procédé suivant les revendications 1 à 3, caractérisé en ce qu'il consiste à utiliser, comme l'un ou comme plusieurs des constituants d'addition, du lanthane, un lanthanide, du calcium, du béryllium, du magnésium, du lithium, de l'hafnium, du titane, du zirconium et/ou de l'aluminium.

5. Procédé suivant les revendications 1 à 3, caractérisé en ce qu'il consiste à utiliser, en plus du niobium cubique centré, comme autre constituant de départ, du cuivre, ainsi que comme constituant d'addition, de 0,5 à 2,0% en poids de poudre d'aluminium.

6. Procédé suivant les revendications 1 à 3, caractérisé en ce qu'il consiste à utiliser, en plus du vanadium cubique centré, comme autre constituant de départ, du cuivre, ainsi que comme constituant d'addition, de 2 à 10% en poids de poudre de cuivre et de calcium.

## Claims

1. A process for the powder-metallurgical production of a superconductive fibrous compound material which is formed in at least one dimension and which consists of at least two initial powder components, one of which is contaminated with oxygen, or an oxygen compound in volume or on the surface, and in which a body-centred cubic metal, in particular niobium or vanadium, is used as at least one initial powder component, characterised in that one or more relatively baser additional components which have a relatively greater enthalpy of combination for oxygen, is/are added to one or more initial powder components in the form of powder, or as an alloy addition, and the oxygen is combined with the additional component by an internal solid state reduction.

2. A process according to Claim 1, characterised in that the additional component is quantitatively added in a small proportion.

3. A process according to Claim 1 and Claim 2, characterised in that the solid state reduction is carried out in the volume of mixture consisting of the initial powder components and the additional component.

4. A process according to Claim 1 to 3, characterised in that lanthanum, a lanthanide, calcium, beryllium, magnesium, lithium, hafnium, titanium, zirconium and/or aluminium are used as one or more additional components.

5. A process according to Claim 1 to 3, characterised in that, in addition to body- centered cubic niobium, copper is used as a further initial powder component, and 0.5 to 2.0% by weight of aluminium powder is used as additional component.

6. A process according to Claim 1 to 3, characterised in that, in addition to body-centered cubic vanadium, copper is used as a further initial powder component, and 2 to 10% by weight of copper-calcium powder is used as additional component.
